# EUROPÄISCHE PATENTSCHRIFT

(11) **EP 0 602 630 B1**
(45) Veröffentlichungstag und Bekanntmachung des Hinweises auf die Patenterteilung: **16.09.1998**
(21) Anmeldenummer: 93120254.3
(22) Anmeldetag: 16.12.1993
(51) Int. Cl.: B22F 1/00

(54) **Pulvermischung und Verfahren zur Herstellung eines pulvermetallurgischen Bauteils**
Powder mixture and process for the preparation of a powdermetallurgical component
Mélange de poudre et procédé pour la préparation d'un élément poudre métallique

(30) Priorität: 18.12.1992 DE 4242854
(43) Veröffentlichungstag der Anmeldung: 22.06.1994
(73) Patentinhaber: MTU MOTOREN- UND TURBINEN-UNION MÜNCHEN GMBH, 80976 München (DE)
(72) Erfinder: Betz, Wolfgang, Dr., D-8035 Gauting (DE)
(74) Vertreter: Baum, Wolfgang, Dipl.-Ing.

(56) Entgegenhaltungen:
- EP-A- 0 194 664
- EP-A- 0 310 115
- CHEMICAL ABSTRACTS, Band 119, Nr. 12, 20. September 1993, Columbus, Ohio, USA, KAWASAKI STEEL CO., "Powder mixtures with lubri- cants for pressing in powder metallurgy" Seite 325, Spalte 2, Nr. 122 143v; & Jpn. Kokai Tokkyo Koho JP-A-05-148 505 (93-148 505)
- CHEMICAL ABSTRACTS, Band 119, Nr. 10, 6. September 1993, Columbus, Ohio, USA, KAWASAKI STEEL CO. "Powder mixture for sintered iron-molybdenum alloy" Seite 335, Spalte 2, Nr. 100 728n; & Jpn. Kokai Tokkyo Koho JP-A-04-371 501 (92-371 501)

## Beschreibung

Die Erfindung betrifft eine Pulvermischung und Verfahren zur Herstellung eines pulvermetallurgischen Bauteils.

Pulvermetallurgische Bauteile werden in bekannten Sinterverfahren dadurch hergestellt, daß Pulver des Materials, aus welchem das Bauteil bestehen soll binderfrei oder mit Bindern vermischt in eine Form eingebracht werden. Beim anschließenden Sinterschritt schwinden beim Erreichen der Sintertemperatur die Freiräume zwischen den Pulverpartikeln und das Volumen des gesinterten Bauteils schrumpft gegenüber dem Volumen der Form. Die Volumenabnahme liegt bei 30% und die äußeren Abmessungen vermindern sich teilweise um mehr als 10%. Danach verbleibt noch eine Restporosität zwischen 3 bis 6 % im gefertigten Bauteil, die durch bekannte Pressverfahren vermindert werden kann.

Der Nachteil dieses Vorgehens ist, daß Meisterteile bei der Formgebung in Bezug auf die Außenabmessungen nicht 1:1 hergestellt werden können. Vielmehr muß die Form entsprechend dem Schrumpfmaß größer dimensioniert werden. Außerdem ist eine Reproduktion der Außenendmaße eines pulvermetallurgisch hergestellten Bauteils nicht immer gewährleistet, da sich kleinste Änderungen in den Produktionsparametern auf die Reproduzierbarkeit der Außenendmaße auswirken.

Ein weiterer Nachteil ist, daß sich Verbundbauteile, bei denen ein Massivkörper von einem pulvermetallurgischen Bauteil mindestens teilweise umhüllt oder beschichtet werden soll oder bei denen ein Massivbauteil teilweise in einem pulvernmetallurgischen Bauteil stecken soll, sich nicht durch Aufsintern des pulvermetallurgischen Bauteils auf das Massivbauteil herstellen lassen, da das pulvernmetallurgische Bauteil nachteilig erhöhter Rißgefahr und Formverzerrungen durch den Schrumpfprozess beim Sintern ausgesetzt ist.

Aus der EP 0 487 272 A2 ist ein Pulver für thermisches Spritzen und ähnliche Verfahren bekannt, das aus einem bei Sintertemperatur formstabilen, ersten Material und zumindest einem bei Sintertemperatur sinternden, zweiten Material besteht, dessen Anteil zwischen 2 und 30 Gew.% liegt, wobei die Pulverteilchen aus annähernd kugeligen Partikeln bestehen und das erste Material in einer groberen Korngrößenstufe und das zweitere Material in einer feineren Korngrößenstufe vorhanden ist.

Weiterhin ist aus der EP 0 124 699 B1 ein Sinterverfahren bekannt, bei dem ein Pulver zur Herstellung von Sinterbauteilen mit möglichst hoher Dichte in verschiedenen Korngrößenstufen gestaffelt ist, wobei ein erhebliches Schrumpfen des Sinterkörpers auftritt.

Aufgabe der Erfindung ist es, eine Pulvermischung und Verfahren zur Herstellung eines pulvermetallurgischen Bauteils anzugeben, mit dem ein pulvermetallurgisches Bauteil herstellbar wird, das vor und nach dem Sintern praktisch identische Außenmaße aufweist.

Gelost wird diese Aufgabe soweit es die Angabe einer erfindungsgemäßen Pulvermischung betrifft durch eine Pulvermischung nach den Merkmalen des Anspruchs 1.

Diese Pulvermischung hat den Vorteil, daß mittels der bei Sintertemperatur formstabilen Pulverpartikel sowohl bei binderfreiem Sintern als auch bei Sintern des Pulvergemisches unter Zugabe von Bindern sich die Außenmaße der Form oder eines Grünlings unmittelbar auf das pulvermetallurgische Bauteil übertragen. Das Verbindungspulver reagiert als Schmelze oder Heißpartikel mit dem formstabilen Pulver und bildet zwischen den formstabilen Pulverpartikeln feste Brücken. Bestehen formstabiles Pulver und Verbindungpulver aus einer Korngrößenstufe, so sind höchstens 25 Vol% der Pulverschüttung aus Verbindungspulver, damit vorteilhaft nur überwiegend formstabile Pulver nächste Nachbarn des Verbindungspulvers im Pulvergemisch oder in einem Grünling sind, so daß vorteilhaft keine Unterschiede zwischen Formabmessungen oder Grünlingsabmessungen und Bauteilabmessungen auftreten.

Bei der Erfindung besteht die Pulvermischung aus einer Pulvermischung in Korngrößenstufen, deren mittlere Korngrößen derart gestaffelt sind, daß in der Pulverschüttung die Körner einer nächst feineren Stufe den Freiraum zwischen den Körnern einer groberen Stufe auffüllen. Das hat den Vorteil, daß mit zunehmender Anzahl von Korngrößenstufen die Porosität im Material des Bauteils vermindert wird und nahezu massive pulvermetallurgische Bauteile entstehen.

Um den Freiraum zwischen den Partikeln einer groberen Korngrößenstufe mit Partikeln einer nächst feineren Korngrößenstufe aufzufüllen weist in der Erfindung die Pulverschüttung ein Größenverhältnis zwischen dem mittleren Korndurchmesser d(n) der nächst feineren Stufe und dem mittleren Korndurchmesser d(n-1) der groberen Stufe höchstens 0,23, vorzugsweise höchstens 0,15 auf. Ein Korndurchmesserverhältnis von höchstens 0,23 hat den Vorteil, daß die größten Freiräume zwischen den Partikeln der nächst groberen Korngrößenstufe mit bis zu 4 Partikeln vom größten Korndurchmesser der nächst feineren Korngrößenstufe belegt werden können. Das bevorzugte Größenverhältnis von 0,15 hat den zusätzlichen Vorteil, daß die Partikel bei abgerundeter oder annähernd kugeliger Form der nächst feineren Korngrößenstufe ungehindert zwischen den Partikeln der groberen Korngrößenstufe rieseln können, da die Partikel der nächst feineren Korngrößenstufe auch mit ihrem größten Korndurchmesser nicht der Gefahr ausgesetzt sind, in den Freiräumen zwischen den Partikeln der groberen Korngrößenstufe hängen zu bleiben. Der weitere Vorteil liegt darin, daß eine erhöhte Anzahl von Pulverpartikeln der nächst feineren Korngrößenstufe in den Freiräumen der nächst groberen Korngrößenstufe eingebaut werden und damit das Bauteil ein Sintermaterial mit gestiegener Dichte aufweist.

Zur vorteilhaften Verminderung des Verbindungspulveranteils weist vorzugsweise das formstabile Pulver in der Pulverschüttung mehrere Korngrößenstufen auf und das Verbindungspulver liegt nur in der feinsten Korngrößenstufe vor, wobei alle gröberen Korngrößenstufen aus bei Sintertemperatur formstabilem Pulver bestehen. Der Anteil an Verbindungspulver kann damit vorteilhaft auf weniger als 3% bezogen auf das Gesamtvolumen vermindert werden.

In einer weiteren bevorzugten Ausbildung der Erfindung ist der Volumenanteil der nächst feineren Korngrößenstufe kleiner 32% der groberen Korngrößenstufe. Dieses Mengenverhältnis stellt sicher, daß das gesamte Volumen der nächst feineren Korngrößenstufe von den Freiräumen zwischen den Partikeln der groberen Korngrößenstufe aufgenommen werden kann, ohne daß Ablagerungen von feinen Partikeln zwischen den Partikeln der groberen Korngrößenstufe auftreten.

In einer bevorzugten Ausbildung der Erfindung ist in der Pulvermischung der Volumenanteil an Verbindungspulver innerhalb von nächst feineren Korngrößenstufen bis zu 100 Vol%. Das hat den Vorteil einer hohen Bindung der formstabilen Pulverpartikel und damit erhöhter Festigkeit des pulvermetallurgischen Bauteils, das aus dieser Pulvermischung hergestellt wird.

Die Formstabilität wird dadurch erhöht, daß kein Verbindungspulver in der gröbsten Korngrößenstufe vorhanden ist und die nächst feineren teilweise oder vollständig aus Verbindungspulver bestehen.

Die Aufgabe ein Verfahren zur Herstellung eines pulvermetallurgischen Bauteils nach dem Oberbegriff des Anspruchs 1 aus einer Pulvermischung anzugeben, wird erfindungsgemäß durch die Verfahrensschritte gemäß Anspruch 5 gelöst.

Dieses Verfahren hat den Vorteil, daß unter Verwendung der erfindungsgemäßen Pulvermischung pulvermetallurgische Bauteile herstellbar werden, die beim Sinterprozess nicht schrumpfen, sondern die Maße und die Form des Grünlings oder der Pulverschüttung beibehalten.

In einer bevorzugten Durchführung des Verfahrens umschließt die Pulverschüttung zumindest teilweise einen massiven Körper und wird mit dem massiven Körper zu einem Verbundbauteil gesintert. Besonders bei einem angeformten Grünling, wird der Vorteil des Verfahrens deutlich. Der angeformte und bisher beim Sintern schrumpfende Grünling würde beim Sintervorgang zerreißen, wenn nicht durch die erfindungsgemäße Pulvermischung ein Schrumpfen ausgeschlossen wäre. Bei dem massiven Körper handelt es sich beispielsweise um Wellen, Rohre oder Naben.

Eine weitere bevorzugte Durchführung des Verfahrens sieht vor, daß drei Korngrößenstufen gemischt werden, wobei nur die feinste Korngrößenstufe aus Verbindungspulver besteht, dessen Partikel bei Sintertemperatur verformt werden. Diese Verfahrensvariante hat den Vorteil, daß der größte Volumenanteil aus formstabilen Pulverpartikeln gebildet wird und nur ein Anteil unter 3% als sinterfähiges Pulver verbraucht oder verformt wird.

Weitere Vorteile des Verfahrens ergeben sich für Verfahrensvarianten, bei denen vorzugsweise die Oberfläche eines Massivkörpers mit der Pulvermischung pulvermetallurgisch beschichtet wird. Besonders bei umhüllenden oder teilweise das Massivbauteil einschließenden Beschichtungen kann dieses Verfahren zu einem rißfreien und formtreuen pulvermetallurgisch aufgebrachten Schutz führen.

Eine verbleibende Restporosität an der Oberfläche des pulvermetallurgischen Bauteils kann vorzugsweise durch Versiegeln behoben werden, so daß vorteilhaft eine gasdichte Versiegelungsschicht das Bauteil vor Korrosion oder Oxidation schützt.

Als formstabiles Pulver werden vorzugsweise Eisen-, Nickel, Kobald- oder Wolframbasislegierungen eingesetzt. Als Verbindungspulver werden die Elemente und Legierungen aus der Gruppe Chrom, Aluminium, Titan, Vanadium, Silber, Zinn oder Blei bevorzugt verwendet.

Die folgenden Beispiele sind Ausbildungen der Erfindung sowie Vergleichsbeispiele.
- Vergleichsbeispiel 1: betrifft die Herstellung einer Pulvermischung.
- Vergleichsbeispiel 2: betrifft die Herstellung einer weiteren Pulvermischung
- Beispiel 3: betrifft die Herstellung einer Pulvermischung aus Pulvern mit 4 gestaffelten Korngrößenstufen
- Vergleichsbeispiel 4: betrifft die Herstellung eines pulvermetallurgischen Bauteils hoher Porosität.
- Beispiel 5: betrifft die Herstellung eines Bauteils aus einer Pulvermischung aus 4 Korngrößenstufen mit geringer Porosität.

Vergleichsbeispiel 1 betrifft die Herstellung einer Pulvermischung zur Herstellung eines pulvermetallurgischen Bauteils. Dazu wird ein bei Sintertemperatur formstabiles Pulver und ein bei Sintertemperatur sinterndes oder schmelzendes Verbindungspulver von gleicher Korngrößenstufe gemischt. Der Anteil des Verbindungspulvers in Größe und Menge an der Pulverschüttung ist dabei höchstens 25 Vol%. Das formstabile Pulver stützt und bewahrt die Außenabmessungen bei einem Sinterprozess, da es sich nicht ändert und der Anteil an sich verformendem oder aufschmelzendem Pulver so gering ist, daß eine Veränderung der Außenmaße beim Sinterprozess nicht feststellbar ist.

Vergleichsbeispiel 2 betrifft die Herstellung einer weiteren Pulvermischung zur Herstellung eines pulvermetallurgischen Bauteils. Dazu wird ein bei Sintertemperatur formstabiles Pulver und ein bei Sintertemperatur sinterndes oder schmelzendes Verbindungspulver von gleicher Korngrößenstufe gemischt. Der Anteil des Verbindungspulvers in Größe und Menge an der Pulverschüttung ist dabei höchstens 8 Vol%. Das formstabile Pulver stützt und bewahrt die Außenabmessungen bei einem Sinterprozess, da es sich geometrisch nicht ändert und der Anteil an sich verformendem oder aufschmelzendem Pulver so gering ist, daß jedes Verbindungspulverpartikel von formstabilen Pulverpartikeln umgeben ist.

Beispiel 3 betrifft die Herstellung einer Pulvermischung aus Pulvern mit gestaffelten Korngrößenstufen. Dazu wird zunächst von einer gröbsten Korngrößenstufe mit einem mittleren Korndurchmesser von d1 ausgegangen. Diese Korngrößenstufe besteht in diesem Beispiel zu 100% aus formstabilen Pulverpartikeln und 0% Verbindungspulverpartikeln. Diese gröbste Korngrößenstufe wird mit einer nächst feineren Korngrößenstufe gemischt, die zu 25% aus Verbindungspulver und zu 75% formstabilem Pulver besteht. Der mittlere Korngrößendurchmesser d2 der feineren Korngrößenstufe ist höchstens 0,23.d1 der gröbsten Korngrößenstufe. In diesem Beispiel ist d2 = 0,18 d1. Das Mischungsverhältnis zwischen der nächst feineren Korngrößenstufe und gröbsten Korngrößenstufe ist kleiner als 32 Vol % und beträgt in diesem Beispiel 21 Vol%.

Dieser Mischung werden zwei weitere Korngrößenstufen zugemischt, wobei jeweils die nächst feinere Korngrößenstufe einen mittleren Korngrößendurchmesser von höchstens 0,23 des nächst groberen Korngrößenstufe aufweist. Das Mischungsverhältnis zwischen der nächst feineren Korngrößenstufe und der nächst groberen Korngrößenstufe wird mit 21 Vol % beibehalten, so daß die feinste Korngrößenstufe nur noch eine Volumenanteil von 0,9 Vol% vom Gesamtvolumen der Pulvermischung aufweist.

Bei dieser Pulvermischung bestehen die feinste und die nächst grobere zu 100% aus Verbindungspulverpartikeln, sodaß die gesamte Pulvermischung aus 10,7 Vol% Verbindungspulver und 89,3 Vol% formstabilen Pulverpartikeln besteht.

Vergleichsbeispiel 4 betrifft die Herstellung eines pulvermetallurgischen Bauteils. Zur Herstellung eines Bauteils aus einer Pulvermischung, wird zunächst ein bei Sintertemperatur formstabiles Pulver mit einem bei Sintertemperatur sinternden oder schmelzenden Verbindungspulver gemischt. Dabei weisen beide Pulver eine gröbste Korngrößenstufe auf, von der höchstens 25 Vol% aus Verbindungspulver bestehen. In diesem Beispiel ist der Anteil an Verbindungspulver 8 Vol.%. Mit dieser Pulvermischung wird anschließend ohne Zugabe von Binder eine achssymmetrische Form mit einem Massivbauteil in ihrer Achse aufgefüllt. Danach wird die Form mit Massivbauteil und Pulvermischung auf Sintertemperatur aufgeheizt und mehrere Stunden geglüht. Nach Abkühlung und Entfernen der Form umgibt das pulvermetallurgische Bauteil rißfrei das Massivbauteil, ohne daß die Außenmaße des pulvermetallurgischen Bauteils gegenüber den Innenmaßen der Form geschrumpft sind. Die Porosität des pulvermetallurgischen Bauteils ist kleiner als 32 % und liegt zwischen 23 und 30 % je nach Abrundungsgrad der Pulverpartikel.

Mit der achssymmetrische Form und der Pulvermischung dieses Beispiels wird eine aufheizbare Filterscheibe auf eine massive Stahlwelle gesintert.

Beispiel 5 betrifft die Herstellung eines Bauteils aus einer Pulvermischung aus den 4 Korngrößenstufen von Beispiel 3. Dieser Pulvermischung wird ein Epoxidharz als Binder mit a Vol% der Gesamtmischung zugegeben und unter Erwärmung aus Pulvermischung und Binder ein ein Grünling geformt. Der Binderanteil a ist kleiner als das Leervolumen der Freiräume zwischen den Pulverpartikeln, die 6 Vol% in diesem Beispiel betragen. Es werden deshalb 5 Vol% der Gesamtmischung an Binder zugegeben. Dieser Grünling wird in einem weiteren Beispiel um ein Massivbauteil herum gepreßt und der Binder ausgetrieben. nach dem Austreiben des Binders wird der Grünling auf Sintertemperatur erhitzt und für mehrere Stunden geglüht. Nach dem Sintern weist das pulvermetallurgische Bauteil die gleichen Außenmaße auf wie der Grünling und in dem weiteren Beispiel umgibt das pulvermetallurgische Bauteil das Massivbauteil ohne Schrumpfrisse.

Die Porosität des pulvermetallurgischen Bauteils ist in diesem Fall kleiner als 6%.

In weiteren Beispielen zur Herstellung pulvermetallurgischer Bauteile und Verbundbauteilen aus Massivbauteil und pulvermetallurgischem Bauteil finden die Pulvermischungen aus Beispiel 1 bis 3 entsprechende Anwendungen.

## Patentansprüche

1. Pulvermischung aus Pulvern mit gestaffelten Korngrößenstufen zur Herstellung eines Sinterbauteils mit zwei Pulverkomponenten, deren Pulverteilchen aus abgerundeten, annähernd kugeligen Partikeln bestehen, wobei eine Pulverkomponente ein bei Sintertemperatur formstabiles Pulver ist, das in der Pulverschüttung mehrere Korngrößenstufen aufweist, die andere Pulverkomponente ein bei Sintertemperatur sinterndes oder schmelzendes Verbindungspulver ist, dessen Anteil an der Pulverschüttung in derselben Teilchengrößenstufe höchstens 25 Vol.% beträgt, in der Pulvermischung kein Verbindungspulver in der gröbsten Korngrößenstufe vorhanden ist und die nächst feineren Korngrößenstufen teilweise oder vollständig aus Verbindungspulver bestehen und die Pulverschüttung ein Größenverhältnis zwischen dem mittleren Korndurchmesser d(n) der nächst feineren Stufe und dem mittleren Korndurchmesser d(n-1) der gröberen Stufe von höchsten 0,23 aufweist.

2. Pulvermischung nach Anspruch 1, dadurch gekennzeichnet, daß der Volumenanteil der nächst feineren Korngrößenstufe kleiner als 32% der groberen Korngrößenstufe ist.

3. Pulvermischung nach Anspruch 1 oder 2, dadurch gekennzeichnet, daß der Volumenanteil am Verbindungspulver innerhalb einer nächst feineren Korngrößenstufe bis zu 100 Vol.% ist.

4. Pulvermischung nach einem oder mehreren der vorhergehenden Ansprüche, dadurch gekenzeichnet, daß das Größenverhältnis zwischen dem mittleren Korndurchmesser d(n) der nächst feineren Stufe und dem mittleren Korndurchmesser d(n-1) der gröberen Stufe höchstens 0,15 beträgt.

5. Verfahren zur Herstellung eines Sinterbauteils aus einer Pulvermischung, gekennzeichnet durch folgende Verfahrensschritte
a) Mischen einer Pulvermischung aus Pulvern mit gestaffelten Korngrößenstufen mit zwei Pulverkomponenten, deren Pulverteilchen aus abgerundeten, annähernd kugeligen Partikeln bestehen, wobei eine Pulverkomponente ein bei Sintertemperatur formstabiles Pulver ist, das in der Pulverschüttung mehrere Korngrößenstufen aufweist, die andere Pulverkomponente ein bei Sintertemperatur sinterndes oder schmelzendes Verbindungspulver ist, dessen Anteil an der Pulverschüttung in derselben Teilchengrößenstufe höchstens 25 Vol.% beträgt, in der Pulvermischung kein Verbindungspulver in der gröbsten Korngrößenstufe vorhanden ist und die nächst feineren Korngrößenstufen teilweise oder vollständig aus Verbindungspulver bestehen und die Pulverschüttung ein Größenverhältnis zwischen dem mittleren Korndurchmesser d(n) der nächst feineren Stufe und dem mittleren Korndurchmesser d(n-1) der gröberen Stufe von höchstens 0,23 aufweist,
b) Auffüllen einer Form mit der binderfreien Pulvermischung zu einer Pulverschüttung, welche die Bauteilendmaße aufweist, oder Zumischung eines Binders zu der Pulvermischung zur Formgebung der Pulverschüttung zu einem Grünling in den Bauteilendmaßen unter Erwärmung des Binders,
c) Aufheizen der Pulverschüttung in der Form oder der Pulverschüttung in Form eines Grünlings nach Austreiben des Binders auf Sintertemperatur und Sintern der Pulverschüttung zu einem Sinterbauteil.

6. Verfahren nach Anspruch 5, dadurch gekennzeichnet, daß die Pulverschüttung einen massiven Körper zumindest teilweise umschließt und mit dem massiven Körper zu einem Verbundbauteil gesintert wird.

7. Verfahren nach Anspruch 5 oder 6, dadurch gekennzeichnet, daß drei Korngrößenstufen gemischt werden, wobei die feinste Korngrößenstufe aus Verbindungspulver besteht, dessen Partikel bei Sintertemperatur verformt werden.

8. Verfahren nach einem oder mehreren der Ansprüche 5 bis 7, dadurch gekennzeichnet, daß die Oberfläche eines Massivkörpers mit der Pulvermischung pulvermetallurgisch beschichtet wird.

9. Verfahren nach einem oder mehreren der Ansprüche 5 bis 8, dadurch gekennzeichnet, daß nachdem Entnehmen des endbemaßten Bauteils aus der Form die Oberfläche des Bauteils versiegelt wird.

## Claims

1. A powder mixture of powders having graduated particle size grades for the manufacture of a sintered component, comprising two powder constituents the powder particles of which consist of rounded, approximately spherical particles, wherein one powder constituent is a powder that is dimensionally stable at the sintering temperature and has several particle size grades in the powder filling, the other powder constituent is a binding powder which sinters or melts at the sintering temperature and the proportion of which in the powder filling in the same particle size grade is not more than 25 % by volume, in the powder mixture no binding powder is present in the coarsest particle size grade and the next finer particle size grades consist partly or entirely of binding powder, and the powder filling has a size ratio between the mean particle diameter d(n) of the next finer grade and the mean particle diameter d(n-1) of the coarser grade of not more than 0.23.

2. A powder mixture according to claim 1, characterised in that the proportion by volume of the next finer particle size grade is less than 32 % of the coarser particle size grade.

3. A powder mixture according to claim 1 or 2, characterised in that the proportion by volume of the binder powder within a next finer particle size grade is up to 100 % by volume.

4. A powder mixture according to one or more of the preceding claims, characterised in that the size ratio between the mean particle diameter d(n) of the next finer grade and the mean particle diameter d(n-1) of the coarser grade is not more than 0.15.

5. A process for the manufacture of a sintered component from a powder mixture, characterised by the following process steps
a) mixing a powder mixture of powders having graduated particle size grades comprising two powder constituents the powder particles of which consist of rounded, approximately spherical particles, wherein one powder constituent is a powder that is dimensionally stable at the sintering temperature and has several particle size grades in the powder filling, the other powder constituent is a binding powder which sinters or melts at the sintering temperature and the proportion of which in the powder filling in the same particle side grade is not more than 25 % by volume, in the powder mixture no binding powder is present in the coarsest particle size grade and the next finer particle size grades consist partly or entirely of binding powder, and the powder filling has a size ratio between the mean particle diameter d(n) of the next finer grade and the mean particle diameter d(n-1) of the coarser grade of not more than 0.23,
b) filling a mould with the binder-free powder mixture to form a powder filling that has the final size of the component, or admixing a binder with the powder mixture to shape the powder filling into a green compact in the final size of the component while heating the binder,
c) heating the powder filling in the mould or the powder filling in the form of a green compact, after driving off the binder, to the sintering temperature and sintering the powder filling to form a sintered component.

6. A process according to claim 5, characterised in that the powder filling at least partially encloses a solid body and is sintered with the solid body to form a composite component.

7. A process according to claim 5 or 6, characterised in that three particle size grades are mixed, the finest particle size grade consisting of binding powder the particles of which are deformed at the sintering temperature.

8. A process according to one or more of claims 5 to 7, characterised in that the surface of a solid body is coated powder-metallurgically by the powder mixture.

9. A process according to one or more of claims 5 to 8, characterised in that, after removal of the final-side component from the mould, the surface of the component is sealed.

## Revendications

1. Mélange de poudres comprenant des poudres ayant des échelons de granulométrie étagés pour la fabrication d'une pièce en métallurgie des poudres à deux composants dont les particules de poudre sont des particules arrondies pratiquement sphériques et un composant de la poudre est une poudre de forme stable à la température de frittage, et qui présente plusieurs échelons de granulométrie dans le remplissage, et l autre composant de la poudre étant une poudre de liaison qui fond ou fritte à la température de frittage et dont la teneur dans le remplissage pour le même échelon de granulométrie représente au plus 25 % en volume, et le mélange de poudres ne contient pas de poudre de liaison pour l'échelon de granulométrie le plus grossier, et l'échelon de granulométrie plus fin suivant se compose partiellement ou totalement de poudres de liaison et le remplissage de poudre correspond à un rapport de dimension entre le diamètre d(n) moyen des grains de l'échelon plus fin suivant et le diamètre moyen des grains (d(n-1)), de l'échelon plus grossier, qui soit égal à au plus 0,23.

2. Mélange des poudres selon la revendication 1,
caractérisé en ce que
la teneur en volume de l'échelon de granulométrie plus fin suivant est inférieure à 32 % de l'échelon de granulométrie plus grossier.

3. Mélange des poudres selon la revendication 1 ou 2,
caractérisé en ce que
la teneur en volume en poudre de liant dans l'échelon de granulométrie plus fin suivant va jusqu'à 100 % en volume.

4. Mélange de poudres selon l'une ou plusieurs des revendications précédentes,
caractérisé en ce que
le rapport des dimensions entre le diamètre de grains moyens (d(n)) de l'échelon plus fin suivant et le diamètre de grains moyens (d(n-1)) de l'échelon de grains plus grossiers, suivant est égal à 0,15.

5. Procédé de fabrication d'une pièce frittée à partir d'un mélange de poudres,
caractérisé par les étapes suivantes :
a) on mélange un mélange formé de poudres correspondant à des échelons de granulométrie étagés à deux composants de poudre et dont les particules de poudre sont formées des particules arrondies, pratiquement sphériques, une composante de poudre étant une poudre de forme stable à la température de frittage et qui présente plusieurs échelons de granulométrie dans le remplissage de poudre et l autre composante de poudre est une poudre de liaison qui fond ou fritte à la température de frittage et dont la teneur dans le remplissage de poudre pour le même échelon de granulométrie est au plus égale à 25 % en volume, et dans le mélange de poudres, il n'y a pas de poudre de liaison pour l'échelon de granulométrie le plus grossier et l'échelon de granulométrie plus fin, suivant se compose partiellement ou totalement de poudre de liaison et le remplissage de poudre correspond à un rapport de dimension entre le diamètre moyen de grains (d(n)) de l'échelon plus fin suivant et le diamètre de grains moyens (d(n-1)) de l'échelon plus grossier correspond au maximum à 0,23,
b) on remplit un moule avec le mélange de poudres sans liant pour former un remplissage correspondant aux dimensions de la pièce ou on ajoute un liant au mélange de remplissage pour mettre en forme le remplissage et donner une ébauche non cuite avec les dimensions extérieures de la pièce, en chauffant le liant,
c) on chauffe le remplissage de poudre dans le moule ou le remplissage dans le moule d'une ébauche après expulsion du liant, on chauffe à la température de frittage et on fritte le remplissage de poudre pour donner un composant de frittage.

6. Procédé selon la revendication 5,
caractérisé en ce que
le remplissage de poudre entoure au moins partiellement un corps massif et est fritté avec ce corps massif pour former une pièce composite.

7. Procédé selon la revendication 5 ou 6,
caractérisé en ce qu'
on mélange trois échelons de granulométrie, l'échelon de grains le plus fin étant en poudre de liaison dont les particules se déforment à la température de frittage.

8. Procédé selon l'une ou plusieurs des revendications 5 à 7,
caractérisé en ce qu'
on revêt la surface d'un corps massif avec un mélange de poudres pour la métallurgie des poudres.

9. Procédé selon l'une ou plusieurs des revendications 5 à 8,
caractérisé en ce qu'
après l'extraction de la pièce aux dimensions définitives par rapport au moule, on scelle la surface extérieure de la pièce.
